# EUROPÄISCHE PATENTANMELDUNG

(11) **EP 1 428 952 A1**
(43) Veröffentlichungstag der Anmeldung: **16.06.2004**
(21) Anmeldenummer: 03027606.7
(22) Anmeldetag: 02.12.2003
(51) Int. Cl.: E04B 1/68, E04G 23/02, E02D 29/16, E02D 3/00

(54) **Verfahren und Vorrichtung zur Bodenverfestigung und zur Abdichtung von Spalten in Gestein oder Bauwerken**

(30) Priorität: 11.12.2002 DE 10257725; 11.06.2003 DE 10326205
(71) Anmelder: Ed. Züblin AG, 70567 Stuttgart (DE)
(72) Erfinder: Brosig, Stefan, Dr., 70563 Stuttgart (DE); Weber, Klaus, Dr., 72366 Balingen (DE); Preinfalk, Wolfgang, 5020 Salzburg (AT)

(57) **Zusammenfassung**

Zur Bodenverfestigung oder zur Abdichtung von Spalten in Gestein oder Baumaterial wird von Sauerstoff befreites oder abgereichertes aufgeschmolzenes Polymer oder eine Mischung aus von Sauerstoff befreitem oder abgereichertem aufgeschmolzenen Polymer und darin verteiltem ungeschmolzenen Zuschlagstoff in den Boden oder in Spalten eingepreßt. Durch Befreien bzw. Abreichern der Schmelze von Sauerstoff ist es möglich, die Temperatur der Schmelze gegenüber der sonst üblichen einfachen Aufschmelzung unter Anwesenheit von Luft zu erhöhen, ohne daß schädliche Zersetzungsvorgänge im geschmolzenen Polymer auftreten.

## Beschreibung

### Technisches Gebiet

Die Erfindung betrifft die Bodenverfestigung sowie Abdichtung von Spalten oder das Auffüllen von Hohlräumen in Gestein oder Baumaterial mittels einer bei Temperaturen über 100°C flüssigen bzw. niederviskosen Masse.

### Stand der Technik

Spalten oder Hohlräume in Gestein oder Baumaterial werden gemeinhin mit Zement, Beton, oder Epoxidharz ausgegossen.
Aus der WO 00/12863 ist weiterhin ein Verfahren bekannt, Spalten und Hohlräume in Gestein oder Bauwerkskonstruktionen durch Einpressen reiner, durch Hitze verflüssigter Schmelzstoffe geringer Viskosität und schneller Anfangsfestigkeit, speziell Polyamiden oder polyamidähnlicher Gele, abzudichten. Die in dieser Anmeldung angeführten sogenannten Schmelzstoffe sind Stoffe, die im geschmolzenen Zustand reine Phasen bilden. Speziell sind dies Polyamide oder polyamidähnliche Gele.
In der DE 101 48 533 A1 wird weiterhin ein Verfahren beschrieben, bei dem keine reinen aufgeschmolzenen Polymere verpreßt werden, sondern geschmolzene Polymere, die einen ungeschmolzenen Zuschlagstoff enthalten. Für ein tieferes Eindringen der geschmolzenen Massen in Spalte und Klüfte müssen der Spalt bzw. die Kluft bisweilen vorgeheizt werden.

### Aufgabe der Erfindung

Aufgabe der Erfindung ist es, ein kostengünstiges und einfaches Verfahren zur Bodenverfestigung oder Abdichtung von Spalten oder zur Verfüllung von Hohlräumen in Gestein oder Bauwerken anzugeben, welches ein besseres Eindringen der geschmolzenen Massen in den Boden beziehungsweise in die Spalten und Klüfte ermöglicht.
Aufgabe der Erfindung ist auch eine geeignete Vorrichtung zur Ausführung des Verfahrens.

### Darstellung der Erfindung

Die Aufgabe der Erfindung wird durch die im Kennzeichen des Anspruchs 1 angegebenen Merkmale gelöst.
Wesentliches Kennzeichen der Erfindung ist dabei die Entfernung eines Großteils des Sauerstoffs und bevorzugt auch von anderen spaltend wirksamen Molekülen (z.B. Wasser) aus der zu injizierenden flüssigen Masse bevor diese ihre höchste Temperatur erreicht und damit auch am stärksten zersetzungsgefährdet ist. Die große schädigende Wirkung schon geringer Mengen spaltend wirkender Moleküle ist darauf zurückzuführen, daß ein einziges kleines spaltendes Molekül ein vieltausendmal größeres Polymermolekül in zwei kleinere Teile aufbrechen kann.
Durch die Entfernung eines Großteils des Sauerstoffs und bevorzugt auch von anderen spaltend wirksamen Molekülen ist es möglich, die verflüssigte zu injizierende Masse bei gleicher Qualität des später wieder erstarrten Materials ohne Zersetzung auf eine höhere Temperatur zu erhitzen, als es bei Anwesenheit der spaltend wirkenden Moleküle möglich wäre. Dadurch nimmt die Viskosität der Schmelze weiter ab und sie kann tiefer auch in feinste Ritzen hineingepreßt werden. Je nach verwendetem Material sind Temperaturerhöhungen von fünf bis 50 Grad Celsius möglich, meistens sind es 10 bis 20 Grad Celsius.
Die Entfernung des Sauerstoffs und anderer schädigender Moleküle ist z.B. durch Aufschmelzen unter Schutzgas (bevorzugt billiger Stickstoff oder Argon) möglich, wobei dieses bevorzugt durch die Schmelze geleitet wird oder auf einer großen Fläche bei geringer Schichtdicke der Schmelze Kontakt zu dieser hat. Bevorzugt strömt die Schmelze in letzterem Falle eine schiefe Ebene hinunter, während (bevorzugt) entgegenströmendes Schutzgas die schädlichen Moleküle in der Schmelze ersetzt.
Eine Entfernung schädigender Moleküle aus der Schmelze vor Erreichen ihrer höchsten Temperatur ist auch durch Aufschmelzen unter Vakuum (bzw. Unterdruck, bevorzugt unter Ersatz des Restgases durch Schutzgas) möglich. Bevorzugt ist hierbei, wenn das Vakuum schon anliegt, wenn die aufzuschmelzende Masse noch in fester Form vorliegt, denn eine Entgasung einer Substanz findet erfahrungsgemäß dann am effektivsten statt, wenn der intermolekulare Verbund während des Schmelzens gerade am Aufbrechen ist und eingeschlossene Moleküle Beweglichkeit erlangen.
Eine besonders effektive Entgasung findet bei mehrmalig hintereinander ausgeführtem Aufschmelzen und Erstarren unter Vakuum (bzw. Unterdruck) statt. Auch beim Aufschmelzen unter Vakuum ist eine große relative Oberfläche der Schmelze zum Vakuum von Vorteil.
Eine weniger effektive aber auch weniger aufwendige Methode zur Entgasung der Schmelzmasse besteht darin, diese Masse in einer Vorstufe aufzuheizen (bevorzugt bis nahe an die Stabilitätsgrenze) und entgasen zu lassen (denn bei der hohen Temperatur ist die Löslichkeit von Gasen, verglichen mit der bei tieferen Temperaturen, stark herabgesetzt) und anschließend in einem Gefäß unter Luftabwesenheit (z. B. vollständig gefüllte Kammer) auf die maximale Temperatur weiter hochzuheizen, wobei nur noch die wenigen verbliebenen Reste an Sauerstoff und schädigenden anderen Stoffen mit den Polymeren der Schmelze reagieren können, aber von außen keine weiteren schädlichen Gase in die Schmelze eindiffundieren können. Bei diesem einfacheren Verfahren ist natürlich keine so starke Temperaturerhöhung möglich wie bei einem Erhitzen unter Schutzgas oder Vakuum.
Bis die solchermaßen von schädigenden Stoffen befreite Schmelze wieder in Kontakt mit Luft tritt, ist sie entlang der Transportleitungen bereits auf eine Temperatur abgekühlt, bei der die Luft ihr nichts mehr anhaben kann, zumal sie anschließend auch noch in den Spalten und Ritzen sehr schnell heruntergekühlt wird.
Eine weitere Möglichkeit der Entfernung spaltend wirkender Substanzen aus der Schmelze besteht in einem Zusatz von Stoffen, die diese binden, bevor sie schädigend wirken können, oder auch in einem Zusatz von solchen Stoffen (Antioxidantien, Radikalfänger), die in Folgereaktionen entstehende freie Radikale abfangen, bevor sie Ketten schädigen können.

Durch die beschriebenen Methoden der Befreiung der Schmelze von schädigenden Stoffen ist es möglich, die Temperatur der Schmelze zu erhöhen, ohne daß Qualitätseinbußen beim später wieder erstarrten Material zu beobachten sind. Durch die Erhöhung der Temperatur der Schmelze verringert sich dabei deren Viskosität stark, da die Viskosität von Polymeren exponentiell von der Temperatur abhängt und darüber hinaus auch noch ein stark nichtnetonsches Verhalten unter Scherspannung an den Tag legt. Dies ermöglicht es der heißeren Schmelze, tiefer in Spalten und feine Ritzen einzudringen als bei niedrigerer Temperatur. Es erübrigt sich unter Umständen dann auch ein Vorheizen des Gesteins oder Bodens.
Versuche haben gezeigt, daß es möglich ist, bei Befreiung von schädigenden Substanzen (vor allem Sauerstoff, Wasser, (Lewis-)Säuren oder Laugen, Peroxiden) ohne Qualitätsverlust Polymere mit organischem Rückgrat und/oder organischen Seitengruppen je nach Art um bis zu 50 Grad Celsius, auf jeden Fall 10 bis 20 Grad Celsius höher zu erhitzen als bei Anwesenheit dieser schädigenden Substanzen. Die ausbleibende Schädigung (Abbau der Polymerkette, Oxidation) kann bei hellen Polymeren direkt durch das Ausbleiben einer Braunfärbung beobachtet werden.

Zur Bodenverfestigung und Abdichtung von Spalten durch das erfindungsgemäße Verfahren geeignete Substanzen bzw. Gemenge weisen das folgende Eigenschaftsprofil auf:
- bei Umgebungstemperatur fest
- bei Temperaturen oberhalb 100°C, bevorzugt oberhalb 150°C dünnflüssig und injizierbar
- eine die spätere Verwendung beeinträchtigende Zersetzung der Schmelze unter Luftzutritt beginnt maximal 50°C, bevorzugt maximal 20°C unterhalb der während des Aufschmelzvorgangs erreichten maximalen durchschnittlichen Temperatur der Schmelze
- nach dem Abkühlen wieder mechanisch fest
- Freisetzung keiner nennenswerter Mengen an gefährdenden Substanzen aus der wieder erstarrten Schmelze pro Zeiteinheit am Bestimmungsort

Es kann sich dabei zum Beispiel um lineare oder geringfügig verzweigte organische Polymere wie Polyethylen, Polypropylen, Polyamid, Polyester, Polyether, Polyurethan, Polysulfon und Mischungen oder Blockpolymere derselben handeln; außerdem um Mischungen solcher Substanzen mit bei der Verfahrenstemperatur unschmelzbaren Zuschlagstoffen. Es kann sich auch um schmelzbare Polymere mit Polysiloxan-Rückgrat handeln.

Die im Verfahren angewendete Temperatur ist von der verwendeten Substanz abhängig. Sie muß in einem Vorversuch ermittelt werden und bewegt sich zwischen 100 Grad Celsius und 300 Grad Celsius, bevorzugt zwischen 150 Grad Celsius und 270 Grad Celsius. Eine zu hohe Temperatur kann zum Beispiel bei hellen Substanzen durch eine Bräunung feststellbar sein. Es sollte aber dennoch zusätzlich geprüft werden, ob der durch die Bräunung manifestierte Abbau der Substanz auch ihre Verwendbarkeit bei dieser Temperatur einschränkt oder ob die farbliche Veränderung für den angestrebten Zweck unschädlich ist.

Durch geeignete Mischungen von Substanzen läßt sich bisweilen der Erweichungspunkt herabsetzen ("Schmelzpunktsdepression") oder die Temperaturabhängigkeit der Viskosität positiv beeinflussen, so daß bei der mit Hilfe des erfindungsgemäßen Verfahrens erzielten höheren Verfahrenstemperatur die geschmolzene Masse noch dünnflüssiger ist und daher noch besser in feinste Ritzen und Spalten eindringen kann.

Desweiteren kann die zu schmelzende Substanz, wie bereits angesprochen, Stabilisatoren gegen Zersetzung bei hohen Temperaturen (Antioxidantien) oder gegen Hydrolyse enthalten.

Eine andere Möglichkeit, die Zersetzung von verpreßtem Polymer zu verhindern, ist die Verwendung sogenannter baroplastischer Systeme, das sind Stoffe, die bei Druck ihre Viskosität stark verringern und dies auch schon bei relativ niedrigen Temperaturen tun. Ein Beispiel ist das Block-Copolymer Polystyrol-block-poly(n-butylmethacrylat)
Als baroplastische Systeme mit niedrigem Erweichungspunkt unter Druck, aber hoher Endsteifigkeit, sind vorteilhaft auch Mischungen verwendbar: Diese verwendbaren baroplastischen Systeme enthalten Nanophasendomänen von mindestens einem Polymer mit hoher Glasübergangstemperatur T_{g} und mindestens einem Polymer mit niedriger Glasübergangstemperatur T_{g} . Ein Beispiel hierfür ist eine Mischung aus der steifen Komponente Polystyrol und der weichen Komponente Polybutylacrylat (Nature, vol.426, S. 424).

## Patentansprüche

1. Verfahren zur Bodenverfestigung und zur Abdichtung von Spalten in Gestein oder Bauwerken, bei dem über ein oder mehrere abgedichtete Bohrlöcher ein oberhalb ungefähr 100°C schmelzendes Material bei einer Temperatur, bei der es dünnflüssig vorliegt, unter Druck in kalten oder vorgewärmten Boden oder kaltes oder vorgewärmtes Gestein oder Baumaterial injiziert wird, wobei es sich bei dem schmelzbaren Material um eine reine schmelzbare Substanz, eine Mischung aus schmelzbaren Substanzen oder eine Mischung aus schmelzbaren und bei der Verfahrenstemperatur der Injektion unschmelzbaren Substanzen handelt,
**dadurch gekennzeichnet, daß** der schmelzbare Feststoff vor Erreichen der maximalen Verfahrenstemperatur von Sauerstoff und/oder anderen schädigenden Substanzen, die die Polymermoleküle der Schmelze bei der maximalen Verfahrenstemperatur sonst angreifen oder spalten würden, weitgehend befreit wird,
oder der Zutritt solcher schädigender Stoffe zu der Schmelze in der Apparatur verwehrt wird,
wodurch es möglich ist, die maximale Verfahrenstemperatur um 5 bis 50° Celsius anzuheben, mit den dadurch bedingten Vorteilen der geringeren Viskosität und längeren Fließbarkeit.

2. Verfahren nach Anspruch 1,
**dadurch gekennzeichnet, daß** das Aufschmelzen mindestens in dem Teil der Vorrichtung, in dem die Schmelze die maximale Temperatur erreicht, unter inertem Schutzgas erfolgt.

3. Verfahren nach mindestens einem der Ansprüche 1 und 2,
**dadurch gekennzeichnet, daß** das Aufschmelzen mindestens in dem Teil der Vorrichtung, in dem die Schmelze die maximale Temperatur erreicht, unter Vakuum erfolgt, oder unter Unterdruck von Luft von weniger als 1/3 atm, oder unter Unterdruck von Schutzgas.

4. Verfahren nach mindestens einem der Ansprüche 1 bis 3,
**dadurch gekennzeichnet, daß** das Aufschmelzen in mindestens zwei Stufen erfolgt, einer Vorschmelze unter Luftzutritt und einer Nachschmelze auf Maximaltemperatur unter Luftabschluß.

5. Dichtmasse zur Verwendung in einem Verfahren nach mindestens einem der Ansprüche 1 bis 4,
**dadurch gekennzeichnet, daß** sie aus mindestens einem schmelzbaren Polymer besteht.

6. Dichtmasse nach Anspruch 5,
**dadurch gekennzeichnet, daß** sie Antioxidantien, Radikalfänger oder wasserbindende Mittel als Stabilisatoren gegen thermische Zersetzung enthält.

7. Dichtmasse nach mindestens einem der Ansprüche 5 und 6,
**dadurch gekennzeichnet, daß** sie zwischen 5 Gewichtsprozent und 80 Gewichtsprozent an feinkörnigem oder noch feinerem, bei maximaler Verfahrenstemperatur unschmelzbaren Feststoff enthält.

8. Dichtmasse nach Anspruch 7,
**dadurch gekennzeichnet, daß** sie zwischen 20 Gewichtsprozent und 70 Gewichtsprozent an feinkörnigem oder noch feinerem, bei maximaler Verfahrenstemperatur unschmelzbaren Feststoff enthält.
